# EUROPÄISCHE PATENTSCHRIFT

(11) **EP 0 085 107 B1**
(45) Veröffentlichungstag und Bekanntmachung des Hinweises auf die Patenterteilung: **03.09.1986**
(21) Anmeldenummer: 81903143.6
(22) Anmeldetag: 19.05.1981
(51) Int. Cl.: C14C 3/00, C14C 3/04

(54) **GERBMITTEL FÜR HÄUTE UND VERFAHREN ZU DESSEN HERSTELLUNG**
TANNING AGENT FOR SKINS AND METHOD OF OBTAINING IT
AGENT DE TANNAGE POUR PEAUX ET SON PROCEDE D'OBTENTION

(43) Veröffentlichungstag der Anmeldung: 10.08.1983
(73) Patentinhaber: INSTITUT KHIMII I TEKHNOLOGII REDKIKH ELEMENTOV I MINERALNOGO SYRYA KOLSKOGO FILIALA AKADEMII NAUK SSSR, Apatity, 184200 (SU)
(72) Erfinder: MOTOV, David Lazarevich, Murmanskaya obl Apatity, 184200 (SU); TJURKINA, Ljudmila Petrovna, Murmanskaya obl Apatity, 184200 (SU); GODNEVA, Maria Moiseevna, Murmanskaya obl Apatity 184200 (SU); METELKIN, Alexandr Ivanovich, Verstorben (SU); KOLESNIKOVA, Nina Ivanovna, Moscow 105097 (SU); YAKUSHEVA, Galina Grigorievna, Moskovskaya obl Vidnoe 142700 (SU)
(74) Vertreter: Luyken, Richard, Dipl.-Phys.
(86) Internationale Anmeldenummer: SU8100043
(87) Internationale Veröffentlichungsnummer: WO8204071

## Beschreibung

Zu den in der Lederindustrie verwendeten Gerbmitteln gehören Chromgerbmittel und pflanzliche Gerbmittel wie Eichenholz-, Fichtenrinden-, Kastanienholz-, Quebracho-, Mimosaextrakte u.a.m.. Die Verwendung von Chrom ist jedoch für das Bedienungspersonal schädlich, führt zur Veiunreinigung der Umwelt, während die Verwendung von pflanzlichem Gerbmittel einen großen Verbrauch an pflanzlichem Rohstoff erfordert, was auch die Umwelt schädigt.

Bekannt ist ein Titangerbmittel für Leder, das ein Doppelsulfat von Titanyl und Ammonium in der Monohydratform (NH₄)₂ TiO(SO₄)₂. H₂0 darstellt (SU-PS 234598, bekanntgemacht 1969). Die Verwendung des Titangerbmittels beseitigt die Notwendigkeit, pflanzliche Gerbmittel zu benutzen und vermindert den Verbrauch an Chromgerbmitteln.

Das Titangerbmittell ermöglicht es, die Gerbung der Leder wirksam durchzuführen, wobei die Leder verbesserte Kennwerte zeigen, jedoch die Schrumpfungstemperatur der durchgegerbten Hautblöße den erwünschten Wert noch nicht erreicht.

Bekannt ist ein Zirconiumgerbmittel für Leder, das im Vergleich zu dem Titangerbmittel die Schrumpfungstemperatur der durchgegerbten Hautblöße erhöht (A.I.Metelkin, N.I.Kolesnikova.E.V. Kurmina "Zirconiumgerbung" bekanntgemacht 1972, Verlag "Logkaya industrial, Moskau, S.220). Das Zirconiumgerbmittel ist jedoch teurer als das Titangerbmittel.

Bekannt ist ein Titan und Zirconium enthaltendes Gerbmittel, dessen Anwendung zur Verbesserung der Qualität der Leder führt (SU-PS 340 702, 1972).

Das Verfahren zur Herstellung dieses Gerbmittels besteht darin, daß man zwei Lösungen, und zwar eine Titansalz enthaltende Lösung und eine ein Zirconiumsalz enthaltende Lösung vermischt, wonach man die Lösungen zur Trockne eindampft. Dieses Verfahren erfordert einen hohen Energieverbrauch.

Aus der SU-PS 783 342 ist schließlich ein Gerbmittel bekannt, das 20 bis 32 % Ammoniumsulfatozirconat, 0,1 bis 19,0% Ammoniumsulfatoaluminat und 39 bis 78,9% Ammoniumsulfatotitanat enthält. Es wird durch einfaches Vermischen der festen Komponenten erhalten. Das mit diesem Mittel gegerbte Leder ist wenig elastisch und weist eine Zusammenziehung der Narben auf.

Die Aufgabe der vorliegenden Erfindung bestand in der Entwicklung eines Gerbmittels für Leder, das seinen Gerbeigenschaften nach die bekannten Gerbmittel übertrifft, und zwar eines Titangerbmittels, das nach einer einfachen Technologie unter Ausnutzung zugänglicher Reaktionsmittel und zugänglicher Ausgangsrohstoffe erhalten werden kann.

Diese Aufgabe wird ein Gerbmittel für Leder das Ammonium-aluminiumsulfat, Ammonium-zirconiumsulfat und Ammonium-titanylsulfat enthält, erfindungsgemäß dadurch erreicht, daß die genannten Komponenten Zusätze von Titan, Zirconium und Aluminium, berechnet als Oxyde, chemisch gebunden enthalten und im Gerbmittel in folgendem Mengenverhältnis (in Gew.-%) vorhanden sind:
3-20 Gw.-% Ammonium-aluminiumsulfat der Formel NH₄Al(SO₄)₂.12H₂O, das 0,001 bis 1,0% Ti0₂, oder Ti0₂, und Zr0₂ enthält, und/oder
20-50 Gw.-% basisches Ammonium-zirconiumsulfat der Formel (NH₄)₂Zr₂(OH)₅(S0₄)₂,₅.H₂0, das 0,001 bis 0,5 % Ti0₂ oder Ti0₂ und AI₂0₃ enthält, und
Rest Ammonium-titanylsulfat der Formel (NH₄)₂TiO(SO₄)₂.H₂O, das
0,001 bis 1,0 % AI₂0₃ und/oder Zr0₂ enthält.

Das obengenannte Gerbmittel erhält man nach einem Verfahren, das erfindungsgemäß dadurch gekennzeichnet ist, daß man eine titanhaltige Lösung, die 80-200 g/I Titan, umgerechnet auf sein Dioxyd, enthält, nimmt und diese mit einer Lösung von Aluminiumsulfat, die 80-130 g/I Aluminium, umgerechnet auf sein Oxyd, enthält und/oder mit einer Lösung von Zirconiumsulfat, die 50-200 g/I Zirconium, umgerechnet auf sein Dioxyd, enthält, in Gegenwart von Schwefelsäure und Ammoniumsulfat umsetzt.

Das erfindungsgemäße Verfahren zur Herstellung von Gerbmittel verfügt über den Vorteil, daß es unter großtechnischen Bedingungen ohne weiteres verwirklicht werden kann, da man den Prozeß unter normalen Bedingungen, bei Zimmertemperatur und unter Normaldruck, unter Benutzung gut zugänglicher und billiger Reaktionsmittel und gut zugänglichen mineralischen Rohstoffes durchführt.

Man schlägt folgende bevorzugte Varianten der Zusammensetzung des Sulfatgerbmittels je nach der Kombination der genommenen Sulfate vor, und zwar ein Gerbmittel aus zwei oder drei Komponenten.

Titan-Aluminium-Gerbmittel folgender Zusammensetzung in Gew.%:
Ammonium-Aluminiumsulfat, das
0,001-1,0% Ti0₂ enthält, 3-20
Ammonium-titanylsulfat das
0,001-1,0% AI₂0₃ enthält. Rest

Dies Gerbmittel ermöglicht es, die Schrumpfungstemperatur der mit ihm durchgegerbten Hautblöße um 4-6°C im Vergleich zu dem bekannten Titangerbmittel zu steigern.

Titan-Zirconium-Gerbmittel folgender Zusammensetzung in Gew.%:
Basisches Ammonium-zirconiumsulfat, das
0,001-0,1% Ti02 enthält, 20-50
Ammonium-titanylsulfat, das
0,001-0,1% Zr0₂ enthält. Rest
Dieses Gerbmittel ermöglicht es, die Schrumpfungstemperatur der mit ihm durchgegerbten Hautblöße um 8-9°C im Vergleich zu dem bekannten Titangerbmittel zu steigern.

Titan-Zirconium-Aluminium-Gerbmittel folgender Zusammensetzung in Gew.%:
Ammonium-aluminiumsulfat das
0,001-1,0% Ti0₂ und Zr0₂ enthält, 3-20
basisches Ammonium-zirconiumsulfat, das
0,001-0.5% Ti0₂ und AI₂0₃ enthält, 20-50
Ammonium-titalylsulfat, das
0,001-1,0% AI₂0₃ und Zr0₂ enthält. Rest

Dieses Gerbmittel gestattet es, die Schrumpfungstemperatur der mit ihm durchgegerbten Hautblöße um 10-12° C im Vergleich zu dem bekannten Titangerbmittel zu steigern.

Das Titan-Aluminium-Gerbmittel kann erfindungsgemäß 1 bis 10 Gew.% Kieselsäure enthalten, die als Füllstoff für Leder dient und es möglich macht, ihre Massen- und Dickeausbeute bei der Gerbung um 0,8-1,0% im Vergleich zu dem bekannten Titangerbmittel zu erhöhen.

Die Grenzen des Gehaltes des Gerbmittels an den genannten Sulfaten sind dadurch bedingt, daß bei einem Gehalt an Ammonium-aluminiumsulfat von weniger als 3 Gew.% eine Aktivierung auf die Gerbwirkung des Ammonium-titanylsulfates nicht in Erscheinung tritt. Eine Steigerung des Gehaltes an Ammonium-aluminiumsulfat auf mehr als 20 Gew.% führt zur Verminderung des Gehaltes an Grundgerbkomponente an Ammonium-titanylsulfat - was seinerseits eine Verschlechterung der Gerbeigenschaften mit sich bringt.

Bei einem Gehalt des Gerbmittels an basischem Ammonium-zirconiumsulfat von weniger als 20 Gew.% wird die Gerbwirkung schwächer, und bei einem Gehalt an dieser Komponente von mehr als 50 Gew.% wird die Gerbwirkung von Titan durch Zirconium unterdrückte darüber hinaus führt dies zur Verteuerung des Gerbmittels.

Die Grenze des Gehaltes an den Zusätzen Ti0₂, Zr0₂ und Al₂O₃, die in den Sulfaten chemisch gebunden sind, werden dadurch bedingt, daß bei einem unterhalb 0,001 Gew.% liegenden Gehalt ihre Wirkung als Aktivatoren bei der Gerbung mit Sulfaten nicht nachgewiesen wird und die obere Grenze ist durch Bedingungen der Durchführung des Verfahrens zur Herstellung der Gerbmittel bestimmt.

Es ist möglich, nachstehende Varianten des Verfahrens in Abhängigkeit von dem gewünschten Gerbmittel, und zwar Titan-Alumimium-Gerbmittel, oder Titan-Zirconium-Gerbmittel, oder Titan-Zirconium-Aluminium-Gerbmittel, zu erzielen.

Das Titan-Aluminium-Gerbmittel erhält man erfindungsgemäß nach einem Verfahren, das darin besteht, daß man eine Lösung des Ammonium-titanylsulfates, die 80-140 g/I Titan, umgerechnet auf sein Dioxyd enthält, nimmt und dieser Lösung Ammoniumsulfat und Schwefelsäure bis zum Beginn der Kristallisation des Ammonium-titanylsulfates zugibt, wonach man innerhalb von 1 bis 5 Stunden eine Lösung von Aluminiumsulfat und zusätzlich Schwefelsäure und Ammoniumsulfat bis zur Erzielung eines Gesamtgehaltes in der Reaktionslösung an freier Schwefelsäure und freiem Aluminiumsulfat von 400 bis 600 g/I und eines Molverhältnisses von Aluminium zu Titan von 0,03: 1 bis 0,24: 1 hinzufügt.

Das Titan-Aluminium-Gerbmittel kann man auch aus einer schwefelsauren Lösung erhalten, die 100-200 g/I Titan, umgerechnet auf sein Dioxyd und 300 -520 g/1 Schwefelsäure enthält, die bei dem Aufschluß von titanhaltigem Rohstoff gewonnen wird. Zu diesem Zweck führt man in diese Lösung Ammoniumsulfat bis zum Beginn der Kristallisation des gebildeten Ammonium-titanylsulfates ein, wonach man eine Lösung von Aluminiumsulfat und zusätzlich Ammoniumsulfat bis zur Erzielung eines Gehaltes an freiem Ammoniumsulfat in der Reaktionslösung von 210 bis 350 g/I und eines Molverhältnisses von Aluminium zu Titan von 0,03: 1 bis 0,24: 1 hinzufügt.

Die Verwendung der genannten schwefelsaueren Lösung weist folgende Vorteile auf:
1) Man muß nicht speziell Ammonium-titanylsulfat isolieren;
2) der Ausscheidungsgrad von Titan aus der schwefelsauerem Lösung ist höher als aus der Lösung des Ammonium-titanylsulfates;
3) man erhält ein Produkt mit besseren Gerbeigenschaften.

Zur Verbesserung der Gerbeigenschaften des Titan-Aluminium-Gerbmittels führt man den Herstellungsprozeß unter Zugabe von Kieselsäure in einer Menge von 1 bis 10 Gew.% oder von dessen Natriumsalz aus. Die in dem Gerbmittel enthaltene Kieselsäure dient als Füllstoff und steigert die Ausbeute an Leder nach der Masse und Dicke.

Das Verfahren zur Herstellung von Titan-Zirkonium-Gerbmittel besteht erfindungsgemäß darin, daß man eine zirkoniumhaltige Lösung nimmt und dieser Ammoniumsulfat und Schwefelsäure bis zum Beginn der Kristallisation des sich bildenden Ammonium-zirconiumsulfates hinzufügt, wonach man innerhalb von 1 bis 5 Stunden eine Lösung des Ammonium-titansulfates, die 80 bis 140 g/I Titan, umgerechnet auf sein Dioxyd, und zusätzlich Ammoniumsulfat und Schwefelsäure bis zum Erzielen eines Gesamtgehaltes an freiem Ammoniumsulfat und freier Schwefelsäure in der Reaktionslösung von 770 bis 1000 g/I und eines Molverhältnisses von Zirkonium zum Titan von 0,10: 1 bis 0,65: 1 einführt.

Das Titan-Zirconium-Gerbmittel kann man auch nach einer Variante erhalten, die darin besteht, daß man einer zirconiumhaltigen Lösung innerhalb von 6 bis 10 Stunden eine schwefelsaure Lösung hinzufügt, die 100-200 g/I Titan, umgerechnet auf sein Dioxyd und 300-520 g/I Schwefelsäure enthält, die beim Aufschluß eines titanhaltigen Rohstoffes gewonnen wird, und gleichzeitig Ammoniumsulfat bis zum Erzielen eines Gehaltes an freiem Ammoniumsulfat in der Reaktionslösung von 400 bis 580 g/I und eines Molverhältnisses von Zirconium zu Titan von 0,10: 1 bis 0,65: 1 zusetzt.

Man sieht erfindungsgemäß zwei Varianten des Verfahrens zur Herstellung von Titan-Zirconium-Gerbmittel vor. Eine Variante des Verfahrens besteht darin, daß man eine zirconiumhaltige Lösung nimmt und dieser Ammoniumsulfat und Schwefelsäure bis zum Beginn der Kristallisation des sich bildenden Ammonium-zirconiumsulfates hinzufügt, wonach man in diese Lösung innerhalb von 1 bis 5 Stunden eine Lösung des Ammonium-titanylsulfates, die 80 bis 140 g/I Titan, umgerechnet auf sein Dioxyd anthält, eine Lösung von Aluminiumsulfat und zusätzlich Ammoniumsulfat und Schwefelsäure bis zur Erzielung eines Gesamtgehaltes an freiem Ammoniumsulfat und freier Schwefelsäure in der Reaktionslösung von 770 bis 1000 g/I und eines Molverhältnisses von Aluminium zu Titan von 0,03: 1 bis 0,24: 1 und von Zirconium zu Titan von 0,10: 1 bis 0,65: 1 einführt.

Eine andere Variante des Verfahrens zur Herstellung von Titan-Zirconium-Aluminium-Gerbmittel besteht darin, daß man einer zirconiumhaltigen Lösung innerhalb von 6 bis 10 Stunden eine schwefelsaure Lösung, die 100 bis 200 g/I Titan, umgerechnet auf sein Dioxyd, und 300 bis 520 g/I Schwefelsäure enthält, die beim Aufschluß eines titanhaltigen Rohstoffes gewonnen wird, eine .Lösung von Aluminiumsulfat und Ammoniumsulfat bis zur Erzielung eines Gehaltes an freiem Ammoniumsulfat in der Reaktionslösung von 400 bis 580 g/I und eines Molverhältnisses von Aluminium und zu Titan von 0,03: 1 bis 0,24: 1 und von Zirconium zu Titan von 0.10: 1 bis 0,65: 1 zugibt.

Alle Varianten des Verfahrens zur Herstellung von Sulfatgerbmittel werden bei Zimmertemperatur und unter Normaldruck vorgenommen. Der Ausgangsrohstoff und die Reaktionsstoffe sind gut zugänglich.

Zur Herstellung einer titanhaltigen Lösung verwendet man Ammonium-titanylsulfat, das beim Aufschluß eines titanhaltigen Rohstoffes erhalten wird, oder unmittelbar diesen Rohstoff nach seiner Behandlung mit Schwefelsäure. Als Rohstoff können Ilmenit-, Sphen-, Leukoxenkonzentrat sowie andere Konzentrate von Titanmineralien in Frage kommen.

Zur Herstellung einer zirconiumhaltigen Lösung verwendet man Zirconiumsulfat, erhalten beim Aufschluß eines zirconiumhaltigen Rohstoffes, beispielsweise von Zirconiumkonzentrat.

Zum besseren Verständnis der Erfindung werden folgende Beispiele zur Herstellung von Gerbmittel angeführt.

### Beispiel 1.

Man nimmt 500 g Ammonium-titanylsulfat, löst dieses in 1 I Wasser und erhält eine Lösung, die 100 g/I Titan, umgerechnet auf sein Dioxyd enthält.

In die erhaltende Lösung führt man Ammoniumsulfat und Schwefelsäure bis zum Beginn der Kristallisation des Ammonium-titanylsulfates ein, wonach man im Verlaufe von 2 Stunden 0,04 Liter Aluminiumsulfat, das 113 g/I Aluminium, umgerechnet auf sein Oxyd, enthält, und zusätzlich Aluminiumsulfat und Schwefelsäure bis zur Erzielung eines Gesamtgehaltes an freier Schwefelsäure und freiem Ammoniumsulfat in der Reaktionslösung von 550 g/I und eines Molverhältnisses von Aluminium sum Titan von 0,05: 1 hinzufügt. Man trennt den gebildeten Niederschlag von der Lösung durch Filtration ab.

Die Ausbeute an Endprodukt beträgt 540 g. Das Endprodukt enthält 18,2 Gew.% Ti0₂ und 1,2 Gew.% AI₂0₃. Es besteht aus zwei Sulfaten in Gew.%:
13 % Ammonium aluminiumsulfat, das 0,5% Ti0₂ enthält,
Rest Ammonium-titanylsulfates
das 0,5 % Al₂O₃ enthält.

### Beispiel 2.

Man nimmt 1 Liter schwefelsaure Lösung, erhalten bei der Verarbeitung von titanhaltigem Rohstoff, die 160 g/I Titan, umgerechnet auf sein Dioxyd, und 400 g/I Schwefelsäure enthält. In die erhaltende Lösung führt man Ammoniumsulfat bis um Beginn der Kristallisation des sich bildenden Ammonium-titanylsulfates ein, wonach man im Verlaufe von 8 Stunden 0,2 Liter Aluminiumsulfatlösung, die 113 g/I Aluminium, umgerechnet auf sein Oxyd, enthält, und zusätzlich Ammoniumsulfat bis zur Erzielung eines Gehaltes der Lösung an freiem Ammoniumsulfat von 300 g/1 und eines Molverhältnisses von Aluminium zu Titan von 0,20: 1 hinzufügt. Man trennt den Niederschlag von der Lösung durch Filtration ab.

Die Ausbeute an Endprodukt beträgt 980 g. Das Endprodukt enthält 16,3 Gew.% Ti0₂ und 2,05 Gew.% AI₂0₃. Das Produkt besteht aus zwei Sulfaten in Gew.%:
17,8 % Ammonium-aluminiumsulfat,
das 0,6 % Ti0₂ enthält,
Rest Ammonium-titanylsulfat,
das 0,6 % AI₂0₃ enthält.

### Beispiel 3.

Man verfährt analog den Beispielen 1 und 2 mit dem Unterschied, daß man nach den Einführen der Komponenten Kieselsäure in einer Menge von 3,8 g (gemäß den Beispiel 1) und 6,0 g (gemäß den Beispiel 2) hinzufügt.

Das Gewichtsverhältnis der Kieselsäure zum Titandioxid macht in den Endprodukt 0,05:1 aus.

### Beispiel 4.

Man nimmt 0,5 Liter Zirconiumsulfatlösung, die 180 g/I Zirconium, umgerechnet auf sein Dioxyd enthält. Man führt in die Lösung Schwefelsäure und Ammoniumsulfat bis zu einem Gesamtgehalt an freier Schwefelsäure und freiem Ammoniumsulfat von 770 g/I ein. Dabei kristallisiert aus der Lösung das sich bildende basische Ammonium-zirconiumsulfat aus. In die Reaktionslösung führt man innerhalb von 2 Stunden 1 Liter einer Lösung des Ammonium-titanylsulfates, die 117 g/I Titan, umgerechnet auf sein Dioxyd enthält, und zusätzlich Ammoniumsulfat und Schwefelsäure bis zu Erzielung eines Gesamtgehaltes an freier Schwefelsäure und freiem Ammoniumsulfat von 820 g/I und eines Molverhältnisses von Zirconium zu Titan von 0,5: 1 ein. Die Suspension wird im Verlaufe von 24 Stunden gehalten. Der Niederschlag wird abfiltriert.

Die Ausbeute an Produkt beträgt 1000 g. Das Produkt enthält 11,0 Gew.% Ti0₂ und 8,5 Gew.% Zr0₂. Das Produkt besteht aus zwei Sulfaten in Gew.%:
45 % basisches Ammonium-zirconiumsulfat
das 0,005 % Ti0₂ enthält,
Rest Ammonium-titanlysulfat
das 0,005 % Zr0₂ enthält.

### Beispiel 5.

Man nimmt 0,5 Liter Zirkoniumsulfatlösung, die 180 g/I Zirconium, umgerechnet auf seim Dioxyd, enthält. Man führt in die Lösung im Verlaufe von 8 Stunden 1 Liter schwefelsaure Lösung, erhalten bei der Verarbeitung eines titanhaltigen Rohstoffes, die 160 g/I Titan, umgerechnet auf sein Dioxyd, und 400 g/I Schwefelsäure enthält, und Ammoniumsulfat bis zur Erzielung eines Gehaltes der Lösung an freiem Ammoniumsulfat von 500 g/I und eines Molverhältnisses von Zirconium zu Titan von 0,35 : 1 ein. Man hält die Suspension während 35 Sunden. Der Niederschlag wird durch Filtrieren abgetrennt.

Die Ausbeute an Endprodukt beträgt 1200 g. Das Produkt enthält 12,9 Gew.% Ti0₂ und 7,3 Gew.% ZrO₂, es besteht aus zwei Sulfaten in Gew.%:
35 % basisches Ammonium-zirconiumsulfat,
das 0,006 % Ti0₂ enthält,
Rest Ammonium-titanylsulfat
das 0,006 % ZrO₂ enthält.

### Beispiel 6.

Man nimmt 0,5 Liter Zirconiumsulfatlösung, die 180 g/I Zirconium, umgerechnet auf sein Dioxyd, enthält. Man führt in die Lösung Schwefelsäure und Ammoniumsulfat bis zu einem Gesamtgehalt an freiem Ammoniumsulfat und freier Schwefelsäure von 770 g/I ein.

Dabei kristallisiert aus der Lösung das sich bildende basische Ammonium-zirconiumsulfat aus. Man führt in die Reaktionslösung im Verlaufe von 1 Stunde 1,5 Liter einer Lösung des Ammonium titanylsulfates, die 100 g/I Titan, umgerechnet auf sein Dioxyd enthält, 0,05 Liter einer Lüsung von Aluminiumsulfat die 113 g/l Aluminium, umgerechnet auf sein Oxyd, enthält und zusätzlich Schwefelsäure und Ammoniumsulfat ein bis zur Erzielung eines Gesamtgehaltes an freier Schwefelsäure und freiem Ammoniumsulfat von 820 g/I und eines Molverhältnisses von Aluminium zu Titan von 0,05: 1 von Zirconium zu Titan von 0,40: 1. Die Suspension wird während 20 Stunden gehalten. Der Niederschlag wird durch Filtrieren abgetrennt.

Die Ausbeute an Endprodukt beträgt 1500 g. Das Produkt enthält 9,5 Gew.% Ti0₂, 5,9 Gew.% Zr0₂ und 0,3 Gew.% Al₂O₃. Das Produkt besteht aus drei Sulfaten in Gew.%:
3 % Ammonium-aluminiumsulfat das 0,5 % Ti0₂ und Zr0₂ enthält,
45 % basisches Ammonium-zirconiumsulfat,
das 0,2 % Ti0₂ und Al₂O enthält,
Rest Ammonium-titanylsulfat,
das 0,4 % A1₂0₃ und Zr0₂ enthält.

### Beispiel 7.

Man nimmt 0,5 Liter Zirconiumsulfatlösung, die 150 g/I Zirconium, umgerechnet auf sein Dioxyd enthält. Man führt in die Lösung innerhalb von 8 Stunden 1,7 Liter schwefelsaure Lösung, erhalten bei der Verarbeitung von titanhaltigem Rohstoff, die 160 g/l Titan, umgerechnet auf sein Dioxyd, und 400 g/I Schwefelsäure enthält, 0,04 Liter Aluminiumsulfatlösung, 113 g/I Aluminium, umgerechnet auf sein Oxyd, enthält und Ammoniumsulfat bis zur Erzielung eines Gehaltes an freiem Ammoniumsulfat in der Reaktionslösung von 500 g/I und eines Molverhältnisses von Aluminium zu Titan von 0,18: 1 und von Zirconium zu Titan von 0.20: 1 ein. Nach dem Einführen der Reaktionsmittel wird die Suspension innerhalb von 40 Stunden gehalten. Der Niederschlag wird durch Filtrierem abgetrennt. Das Gewicht des Niederschlags beträgt 1885 g. Der Niederschlag enthält 14,0 Gew.% TiO₂, 4,3 Gew.% ZrO₂ und 2,8 Gew.% Al₂O₃. Der Niederschlag besteht aus drei Sulfaten in Gew%:
20 % Ammonium-aluminiumsulfat,
das 0,5 % Ti0₂ und Zr0₂ enthält,
21 % basisches Ammonium-zirconiumsulfat,
das 0,2 % Ti0₂ und AI₂0₃ enthält,
Rest Ammonium-titanylsulfat, das
0,6 % Al₂O und ZrO₂ enthält.

Das Verfahren gemäß den Beispielen 1 bis 7 wird bei konventionellen Bedingungen und zwar bei Zimmertemperatur und Normaldruck durchgeführt.

Die Gerbeigenschaften der Produkte sind gemäß der Schrumpfungstemperatur der mit diesen bearbeiteten Hautblöße angeführt (siehe Tabelle).

Aus den Versuchsdaten für die Schrumpfungstemperatur der durchgegerbten Hautblöße folgt, daß das erfindungsgemäße Gerbmittel, das gemäß den Beispielen 1 bis 7 erhalten wird, die Qualität der Leder im Vergleich zu dem bekannten Titangerbmittel erhöht.

Die besten Ergebnisse nach der Schrumpfungstemperatur der durchgegerbten Blöße werden bei der Durchführung der Variante mit einem Titan-Zirconium-Aluminium-Gerbmittel erreicht, das unter Verwendung einer bei der Verarbeitung von titanhaltigem Rohstoff anfallenden schwefelsaueren Lösung (Beispiel 7) erhalten wird.

Die verbesserten Gerbeigenschaften des Gerbmittels werden im Vergleich zu den bekannten Gerbmitteln dadurch erzielt, daß man eine Kombination von Sulfaten verwendet, die in der Zusammensetzung die Zusätze Ti0₂, Zr0₂ und Al₂O₃ enthalten.

### Gewerbliche Verwertbarkeit

Die vorliegende Erfindung kann in der Lederindustrie bei Lederherstellung eingesetzt werden.

## Patentansprüche

1. Gerbmittel für Leder, das Ammonium-aluminiumsulfat, Ammonium-zirconiumsulfat und Ammonium-titanylsulfat enthält, dadurch gekennzeichnet, daß die genannten Komponenten Zusätze von Titan, Zirconium und Ammonium, berechnet als Oxyde, chemisch gebunden enthalten und im Gerbmittel in folgendem Mengenverhältnis vorhanden sind:
3-20 Gw.-% Ammonium-aluminiumsulfat der Formel NH₄Al(SO₄)₂.12H₂O, das 0,001 bis 1,0% Ti0₂ oder Ti0₂ und Zr0₂ enthält und/oder
20-50 Gw-% basisches Ammonium-zirconiumsulfat der Formel (NH₄)₂Zr₂(OH)₅(SO₄)2,5.H₂O, das 0,001 bis 0,5 % Ti0₂ oder Ti0₂ und Al₂O₃ enthält, und
Rest Ammonium-titanylsulfat der Formel (NH₄)₂TiO(SO₄)₂. H₂0, das
0,001 bis 1,0 % Ali₂0₃ und/oder Zr0₂ enthält.

2. Gerbmittel nach Anspruch 1, dadurch gekennzeichnet, daß es folgende Komponenten enthält.
3-20 Gw.-% Ammonium-aluminiumsulfat, das 0,001 bis 1,0 % Ti0₂ enthält,
Rest Ammonium-titanylsulfat, das 0,001 bis 1,0 % AI₂0₃ enthält.

3. Gerbmittel nach Anspruch 1, dadurch gekennzeichnet, daß es folgende Komponenten enthält:
20-50 Gw.-% basisches Ammonium-zirconsulfat, das 0,001 bis 0,1 % TiO₂ enthält,
Rest Ammonium-titanylsulfat,das 0,001 bis 0,1% Zr0₂ enthält.

4. Gerbmittel nach Anspruch 1, dadurch gekennzeichnet, daß es folgende Komponenten in enthält:
3-20 Gw.-% Ammonium-aluminiumsulfat,das 0,001 bis 1,0% Ti0₂ und Zr0₂ enthält,
20-50 Gw.-% basisches Ammonium-zirconiumsulfat, das 0,001 bis 0,5 % Ti0₂ und A1₂0₃
Rest Ammonium-titanylsulfat, das 0,001 bis 1,0% AI₂0₃ und Zr0₂ enthält.

5. Gerbmittel nach Anspruch 1 oder 2, dadurch gekennzeichnet, daß es 1 bis 10 Gew.-% Kieselsäure enthält.

6. Verfahren zur Herstellung von Gerbmittel für Leder nach Anspruch 1 bis 4, dadurch gekennzeichnet, daß man eine titanhaltige Lösung, die 80 bis 200g/l Titan, umgerechnet auf sein Dioxyd enthält, mit Aluminiumsulfatlösung, die 80 bis 130 g/I Aluminium, umgerechnet auf sein Oxyd, enthält und/oder mit Zirconiumsulfatlösung, die 50 bis 200 g/I Zirconium, umgerechnet auf sein Dioxyd, enthält, in Gegenwart von Schwefelsäure und Ammoniumsulfat umsetzt.

7. Verfahren nach Anspruch 6, dadurch gekennzeichnet, daß man als titanhaltige Lösung eine Lösung von Ammonium-titanylsulfat einsetzt, die 80 bis 140 g/I Titan, umgerechnet auf sein Dioxyd, enthält, und dieser Ammoniumsulfat und Schwefelsäure bis zum Beginn der Kristallisation von Ammonium-titanylsulfat zugibt, wonach man innerhalb von 1 bis 5 Stunden eine Aluminiumsulfatlösung und zusätzlich Schwefelsäure und Ammoniumsulfat bis zur Erzielung eines Gesamtgehaltes an freier Schwefelsäure und freiem Ammoniumsulfat in der Reaktionslösung von 400 bis 600 g/I und einem Molverhältnisses von Aluminium zu Titan von 0,03: 1 bis 0,24:1 hinzufügt.

8. Verfahren nach Anspruch 6, dadurch gekennzeichnet, daß man als titanhaltige Lösung eine schwefelsaure Lösung, erhalten bei der Verarbeitung titanhaltigen Rohstoffes, die 100 bis 200 g/I Titan, umgerechnet auf sein Dioxyd, und 300 bis 520 g/l Schwefelsäure enthält, einsetzt und in diese Lösung Ammoniumsulfat bis zum Beginn der Kristallisation des sich bildenden Ammonium-titanylsulfates, einführt, wonach man im Verlaufe von 6 bis 10 Stunden Aluminiumsulfatlösung und zusätzlich Ammoniumsulfat bis zur Erzielung eines Gehaltes der Reaktionslösung an freiem Ammoniumsulfat von 210 bis 350 g/I und eines Molverhältnisses von Aluminium zu Titan von 0,03:1 bis 0,24:1 hinzufügt.

9. Verfahren nach Anspruch 7 und 8, dadurch gekennzeichnet, daß man der Reaktionslösung nach der Zugabe aller genannten Komponenten Kieselsäure oder ein Natriumsalz derselben bis zu einem Molverhältnis von Silicium zu Titan von 0,07: 1 bis 0,70: 1 hinzufügt.

10. Verfahren nach Anspruch 6, dadurch gekennzeichnet, daß man einer zirconiumhaltigen Lösung Ammoniumsulfat und Schwefelsäure bis zum Beginn der Kristallisation des sich bildenden Ammonium-zirconiumsulfates zusetzt, wonach man innerhalb von 1 bis 5 Stunden eine Lösung des Ammonium-titanylsulfates die 80 bis 140 g/I Titan, umgerechnet auf sein Dioxyd, enthält, und zusätzlich Ammoniumsulfat und Schwefelsäure bis zur Erzielung eines Gesamtebaltes an freiem Ammoniumsulfat und freier Schwefelsäure in der Reaktionslösung von 770 bis 1000 g/l und eines Molverhältnisses von Zirconium zu Titan von 0,10:1 bis 0 65:1 hinzufügt.

11. Verfahren nach Anspruch 10, dadurch gekennzeichnet, daß man in die Reaktionslösung nach dem Beginn der Kristallisation des eine Lösung von Aluminium-zirconiumsulfates eine Lösung von Aluminiumsulfat bis zur Erzielung eines Molverhältnisses in der Lösung vnn Aluminium zu Titan von 0,03: 1 bis 0,24:1 einführt.

12. Verfahren nach Anspruch 6, dadurch gekennzeichnet, daß man einer zirconiumhaltigen Lösung innerhalb von 6 bis 10 Stunden eine schwefelsaure Lösung, erhalten bei der Verarbeitung von titanhaltigem Rohstoff, die 100 bis 200 g/I Titan, umgerechnet auf sein Dioxyd, umd 300 bis 520 g/I Schwefelsäure enthält, und Ammoniumsulfat bis zur Erzielung eines Gehaltes an freiem Ammoniumsulfat in der Reaktionslösung von 400 bis 580 g/I und eines Molverhältnisses von Zirconium zu Titan von 0,10:1 bis 0,65: 1 zusetzt.

13. Verfahren nach Anspruch 12, dadurch gekennzeichnet, daß man in die Reaktionsösung eine Aluminiumsulfatlösung bis zur Erzielung eines Molverhältnisses in der Lösung von Aluminium zu Titan von 0,03: 1 bis 0,24:1 einführt.

## Claims

1. A leather tanning agent containing sulphate of ammonium and aluminium, sulphate of ammonium and zirconium and sulphate of ammonium and titanyl characterized in that said components contain chemically bonded additions of titanium, zirconium and aluminium, calculated as oxides and that said components are present in the tanning agent in the following proportions:
3 to 20% by weight of sulphate of ammonium and aluminium of the formula NH₄Al(SO₄)₂.12H₂O, which contains 0,001 to 1,0% of Ti0₂ or Ti0₂ and ZrO₂, and/or
20 to 50% by weight of basic sulphate of ammonium and zirconium of the formula (NH₄)₂Zr₂(OH)₅ (S0₄)₂,₅).H₂0 which contains 0,001 to 0,5% of Ti0₂ or Ti0₂ and AI₂0₃ and
balance sulphate of ammonium and titanyl of the formula (NH₄)₂TiO(SO₄)₂.H₂O, which contains 0,001 to 1,0% of A1₂0₃ and/or Zr0₂.

2. A tanning agent according to claim 1, characterized in that it contains the following components:
3 to 20% by weight of sulphate of ammonium and aluminium, which contains 0,001 to 1,0% of TiO₂,
balance sulphate of ammonium and titanyl, which contains 0,001 to 1,0% of Al_{z}O₃.

3. A tanning agent according to claim 1, characterized in that it contains the following components:
20 to 50% by weight of basic sulphate ammonium and zirconium, which contains 0,001 to 0,1% of TiO₂, balance sulphate of ammonium and titanyl, which contains 0,001 to 0,1% of ZrO_{z}.

4. A tanning agent according to claim 1, characterized in that it contains the following components:
3 to 20% by weight of sulphate of ammonium and aluminium, which contains 0,001 to 1,0% of Ti0₂ and Zr0₂
20 to 50% by weight of basic sulphate of ammonium and zirconium, which contains 0,001 to 0,5% of Ti0₂ and AI₂0₃
balance sulphate of ammonium and titanyl, which contains 0,001 to 1,0% of Al₂O₃ and ZrO₂.

5. A tanning agent according to claim 1 or 2, characterized in that it contains 1 to 10% by weight of silicic acid.

6. A method of obtaining a leather tanning agent according to claims 1 to 4 characterized in that a titanium-containing solution containing 80 to 200 g/I of titanium, as calculated for its dioxide, is reacted with a solution of aluminium sulphate containing 80 to 130 g/I of aluminium, as calculated for its oxide and/or a solution of zirconium sulphate containing 50 to 200 g/I of zirconium as calculated for its dioxide, in the presence of sulphuric acid and ammonium sulphate.

7. A method according to claim 6, characterized in that as titanium-containing solution use is made of a solution of sulphate of ammonium and titanyl containing 80 to 140 g/I of titanium, as calculated for its dioxide and it is added with ammonium sulphate and sulphuric acid till the moment of the beginning of crystallization of sulphate of ammonium and titanyl, whereafter for a period of from 1 to 5 hours a solution of aluminium sulphate and, additionally, sulphuric acid and ammonium sulphate are added to obtain in the reaction solution a total content of free sulphuric acid and free ammonium sulphate of 400 to 600 g/I and a molar ratio of aluminium and titanium of from 0,03:1 to 0,24:1.

8. A method according to claim 6, characterized in that as the titanium-containing solution use is made of a sulphate solution, obtained from processing of a titanium-containing raw material, containing 100 to 200 g/I of titanium as calculated for its dioxide and 300 to 520 g/I of sulphuric acid and to this solution ammonium sulphate is added till the moment of the beginning of crystallization of the formed sulphate of ammonium and titanyl, whereafter for a period of from 6 to 10 hours a solution of aluminium sulphate is added along with an additional amount of ammonium sulphate till a content of free ammonium sulphate in the reaction solution of 210 to 350 g/I and a molar ratio of aluminium to titanium of from 0,03:1 to 0,24:1.

9. A method according to claim 7 and 8, characterized in that after the addition of all the above mentioned components silicic acid or its sodium salt is added to the reaction solution till the molar ratio of silicon to titanium amounts to from 0,07:1 to 0,70:1.

10. A method according to claim 6, characterized in that to a zirconium-containing solution there are added ammonium sulphate and sulphuric acid till the moment of the beginning of crystallization of the formed sulphate of ammonium and zirconium whereafter for a period of from 1 to 5 hours it is added with a solution of sulphate of ammonium and titanyl containing 80 to 140 g/I of titanium as calculated for its dioxide and additionally ammonium sulphate and sulphuric acid till a total content of free ammonium sulphate and free sulphuric acid in the reaction solution of from 770 to 1000 g/I and a molar ratio of zirconium to titanium of from 0,10:1 to 0,65:1.

11. A method according to claim 10, characterized in that to the reaction solution, after the beginning of crystallization of sulphate of ammonium and zirconium a solution of aluminium sulphate is added till the molar ratio of aluminium to titanium in the solution is from 0,03:1 to 0,24:1.

12. A method according to claim 6, characterized in that to the zirconium-containing solution there is added for a period of from 6 to 10 hours, a sulphate solution obtained from processing of a titanium-containing raw material containing 100 to 200 g/I of titanium as calculated for its dioxide, and 300 to 520 g/I of sulphuric acid and ammonium sulphate till a content of free ammonium sulphate in the reaction solution of from 400 to 580 g/I and a molar ratio of zirconium to titanium of from 0,10:1 to 0,65:1.

13. A method according to claim 12, characterized in that to the reaction solution a solution of aluminium sulphate is added to obtain a molar ratio of aluminium to titanium in the solution of from 0,03:1 to 0,24:1.

## Revendications

1. Agent de tannage pour le cuir, comprenant le sulfate d'ammonium et d'aluminium, le sulfate d'ammonium et de zirconium et le sulfate d'ammonium et de titanyle, caractérisé en ce que lesdits constituants contiennent des additifs chimiquement liés de titane, de zirconium et d'aluminium, sous forme d'oxyde, et qu'ils se trouvent dans l'agent de tannage dans les proportions suivantes:
3 à 20% en poids de sulfate d'ammonium et d'aluminium de formule NH₄Al(SO₄)₂.12 H₂0, contenant 0,001 à 1,0% de Ti0₂ ou Ti0₂ et Zr0₂, et/ou
20 à 50% en poids de sulfate basique d'ammonium et de zirconium de formule (NH₄)₂Zr₂(OH)₅(SO₄)_{2,5}.H₂O, contenant 0,001 à 0,5% de Ti0₂ ou Ti0₂ et Al₂O₃, et reste: sulfate d'ammonium et de titanyle de formule (NH₄)₂TiO(SO₄)₂ H₂0, contenant 0,001 à 1,0% de Al₂Oi3 et/ou Zr0₂.

2. Agent de tannage suivant la revendication 1, caractérisé en ce qu'il comprend les constituants suivants:
3 à 20% en poids de sulfate d'ammonium et d'aluminium, contenant 0,001 à 1,0% de Ti0₂, reste: sulfate d'ammonium et de titanyle, contenant 0,001 à 1,0% de A1₂0₃.

3. Agent de tannage suivant la revendication 1, caractérisé en ce qu'il comprend les constituants suivants:
20 à 50% en poids de sulfate basique d'ammonium et de zirconium, contenant 0,001 à 0,1% de Ti0₂ reste: sulfate d'ammonium et de titanyle, contenant 0,001 à 0,1% de Zr0₂.

4. Agent de tannage suivant la revendication 1, caractérisé en ce qu'il contient les constituants suivants:
3 à 20% en poids de sulfate d'ammonium et d'aluminium, contenant 0,001 à 1,0% de Ti0₂ et Zr0₂
20 à 50% en poids de sulfate basique d'ammonium et de zirconium, contenant 0,001 à 0,5% de Ti0₂ et A1₂0₃ reste: sulfate d'ammonium et de titanyle, contenant 0,001 à 1,0% de AI₂0i3 et Zᵣ₀₂.

5. Agent de tannage suivant les revendications 1 ou 2, caractérisé en ce qu'il contient 1 à 10% en poids d'acide silicique.

6. Procédé d'obtention de l'agent de tannage suivant les revendications 1 à 4, caractérisé en ce qu'on prend une solution contenant 80 à 200 g/I de titane, calculé par rapport à son dioxyde et on le fait agir sur une solution de sulfate d'aluminium, contenant 80 à 130 g/I d'aluminium calculé par rapport à son oxyde, et/ou sur une solution de sulfate de zirconium contenant 50 à 200 g/I de zirconium calculé par rapport à son dioxyde, en présence d'acide sulfurique et de sulfate d'ammonium.

7. Procédé suivant la revendication 6, caractérisé en ce qu'on prend comme solution titanifère une solution de sulfate d'ammonium et de titanyle contenant 80 à 140 g/I de titane, calculé par rapport à son dioxyde, et on y introduit le sulfate d'ammonium et l'acide sulfurique avant le début de la cristallisation du sulfate d'ammonium et de titanyle, puis on ajoute pendant 1 à 5 heures une solution de sulfate d'aluminium et complémentaire ment l'acide sulfurique et le sulfate d'ammonium jusqu'à ce que la teneur totale de la solution réactionnelle en acide sulfurique et en sulfate d'ammonium libres soit de 400 à 600 g/I et le rapport molaire de l'aluminium au titane soit de 0,03:1 à 0,24:1.

8. Procédé suivant la revendication 6, caractérisé en ce qu'on prend comme solution titanifère une solution d'acide sulfurique résultant du traitement de la matière première titanifère contenant 100 à 200 g/I de titane calculé par rapport à son dioxyde et 300 à 520 g/I d'acide sulfurique et on introduit dans cette solution le sulfate d'ammonium avant le début de la cristallisation du sulfate formé d' ammonium et de titanyle, ensuite on ajoute pendant 6 à 10 heures une solution de sulfate d'aluminium et supplémentairement le sulfate d'ammonium jusqu'à ce que la teneur de la solution réactionnelle en sulfate d'ammonium libre soit de 210 à 350 g/I et le rapport molaire de l'aluminium au titane soit de 0,03:1 à 0,24:1.

9. Procédé suivant les revendications 7 et 8, caractérisé en ce qu'on ajoute à la solution réactionnelle après 1' addition de tous les constituants indiqués, l'acide silicique ou son sel sodique jusqu'à obtenir le rapport molaire du silicium au titane de 0,07:1 à 0,70:1.

10. Procédé suivant la revendication 6, caractérisé en ce qu'on ajoute à une solution zirconifdre le sulfate d'ammonium et l'acide sulfurique avant le début de la cristallisation du sulfate d'ammonium et de zirconium formé, ensuite on y ajoute pendant 1 à 5 heures une solution du sulfate d'ammonium et de titanyle contenant 80 à 140 g/I de titane calculé par rapport à son dioxyde, et supplémentairement le sulfate d'ammonium et l'acide sulfurique jusqu'à ce que la teneur totale de la solution réactionnelle en sulfate d'ammonium et en acide sulfurique libres soit de 770 à 1000 g/I et le rapport molaire de zirconium au titane soit de 0,10:1 à 0,65:1.

11. Procédé suivant la revendication 10, caractérisé en ce qu'on introduit dans la solution réactionnelle, après le début de la cristallisation du sulfate d'ammonium et de zirconium, une solution de sulfate d'aluminium jusqu'à ce que le rapport molaire de l'aluminium au titane dans la solution soit de 0,03:1 à 0,24:1.

12. Procédé suivant la revendication 6, caractérisé en ce qu'on ajoute à une solution zirconifère pendant 6 à 10 heures une solution d'acide sulfurique résultant du traitement de la matière première titanifère contenant 100 à 200 g/I de titane, calculé par rapport à son dioxyde, et 300 à 520 g/I d'acide sulfurique et le sulfate d'ammonium jusqu'à ce que la teneur de la solution réactionnelle en sulfate d'ammonium libre soit de 400 à 580 g/I et le rapport molaire du zirconium au titane soit de 0,10:1 à 0,65:1.

13. Procédé suivant la revendication 12, caractérisé en ce qu'on introduit dans la solution réactionnelle une solution de sulfate d'aluminium jusqu'à ce que le rapport molaire de l'aluminium au titane dans la solution soit de 0,03:1 à 0,24:1.
